# EUROPÄISCHE PATENTSCHRIFT

(11) **EP 3 272 184 B1**
(45) Veröffentlichungstag und Bekanntmachung des Hinweises auf die Patenterteilung: **28.04.2021**
(21) Anmeldenummer: 16713797.5
(22) Anmeldetag: 21.03.2016
(51) Int. Cl.: H05B 3/84

(54) **VERFAHREN ZUR ABSCHEIDUNG EINER STROMSAMMELSCHIENE AUF FAHRZEUG-KUNSTSTOFFSCHEIBEN MIT HEIZFUNKTION**
METHOD FOR DEPOSITING A BUS BAR ON PLASTIC VEHICLE PANELS WITH HEATING FUNCTION
PROCÉDÉ DE DÉPOSITION D'UNE BARRE OMNIBUS SUR DES DISQUES EN MATIÈRE PLASTIQUE DE VÉHICULE AYANT UNE FONCTION DE CHAUFFAGE

(30) Priorität: 19.03.2015 EP 15159882
(43) Veröffentlichungstag der Anmeldung: 24.01.2018
(73) Patentinhaber: SAINT-GOBAIN GLASS FRANCE, 92400 Courbevoie (FR)
(72) Erfinder: WEISSENBERGER, Uwe, 97078 Würzburg (DE); GULDAN, Marcus, 73066 Uhingen (DE); SCHMIDT, Sebastian, 70176 Stuttgart (DE)
(74) Vertreter: Gebauer, Dieter Edmund
(86) Internationale Anmeldenummer: PCT/EP2016/056182
(87) Internationale Veröffentlichungsnummer: WO 2016/146856

(56) Entgegenhaltungen:
- EP-A1- 0 435 144
- EP-A1- 2 278 851
- EP-A2- 0 252 489
- WO-A1-2013/091964
- US-A- 5 766 739
- US-A1- 2006 096 967

## Beschreibung

Die vorliegende Erfindung betrifft ein Verfahren zur Abscheidung einer elektrischen Stromsammelschiene auf Fahrzeug-Kunststoffscheiben mit Heizfunktion mittels des Fine Powder Coating(FPC)-Plasmaverfahrens.

Im Zuge immer strengerer Vorgaben zur Kohlendioxidemission von Kraftfahrzeugen gibt es starke Bestrebungen, das Gewicht eines Fahrzeugs und damit dessen Treibstoffverbrauch zu senken. Stetige Weiterentwicklungen im Bereich der Kunststoffe ermöglichen den Ersatz von großen Teilen der Metallkarosserie durch entsprechend leichtere Elemente aus polymeren Werkstoffen. Insbesondere Teile oder auch der gesamte Fensterbereich können durch Elemente aus polymeren Werkstoffen ersetzt werden. Diese zeigen in vielen Fällen bei einem deutlich niedrigeren Gewicht eine vergleichbare Härte, Stabilität und Belastbarkeit wie bei einem Karosseriefenster aus Glas. Zusätzlich wird auf Grund der Gewichtsreduzierung der Schwerpunkt des Fahrzeugs weiter nach unten verlagert, was einen positiven Einfluss auf das Fahrverhalten hat. Zudem können polymere Werkstoffe im Vergleich zu Glas bei deutlich niedrigeren Temperaturen hergestellt, bearbeitet und verformt werden. Dies senkt den Energiebedarf und die Kosten bei der Herstellung der Werkstoffe. Formteile aus polymeren Werkstoffen können dabei in praktisch jeder gewünschten Form und Geometrie hergestellt werden. Spezielle Hochleistungskunststoffe wie Aramide, beispielsweise Kevlar weisen sehr hohe Festigkeiten und Stabilitäten auf.

Die Wirksamkeit einer Fahrzeugbeleuchtung kann bei niedrigen Umgebungstemperaturen, insbesondere im Winter ebenfalls beeinträchtigt werden. Schnee, Eis oder kondensierte Luftfeuchtigkeit können sich auf der Außenseite der Abdeckung der Fahrzeugleuchte anlagern. An der Innenseite der Leuchtenabdeckung kann ebenfalls Luftfeuchtigkeit kondensieren und einfrieren. Dadurch wird die Transparenz der Leuchtenabdeckung herabgesetzt und die Funktionalität der Beleuchtung vermindert. Die Sicherheit im Straßenverkehr wird nachteilig beeinflusst. Fahrzeugscheinwerfer wurden früher vorrangig mit Halogenlampen oder Xenonlampen ausgerüstet. Diese Lampen entwickeln im Betrieb erhebliche Wärme. Die Wärme wird auf die Leuchtenabdeckung übertragen und führt zum Abtauen und/oder Trocknen der Leuchtenabdeckung. Neuerdings werden Fahrzeugscheinwerfer verstärkt mit Leuchtdioden (LED) ausgerüstet, die im Betrieb deutlich weniger Wärme erzeugen. Zum Entfernen von Feuchtigkeit und Eis ist deshalb eine aktive Beheizung der Leuchtenabdeckung erforderlich.

Viele Werkstoffteile aus Kunststoffen müssen verschiedenen Anforderungen und Funktionen gerecht werden. Wichtige Parameter sind hierbei die Stabilität, Bruchverhalten, Kratzfestigkeit, Schlagzähigkeit oder Kerbschlagzähigkeit. Neben technischen Gesichtspunkten wie Gewicht und Festigkeit der einzelnen Materialphasen spielen auch die Form, Geometrie und das Aussehen eine zunehmend wichtigere Rolle. Vor allem in der Automobilindustrie sind neben mechanischen Eigenschaften auch Merkmale im Bereich des Designs und der Ästhetik von großer Bedeutung. Um verschiedene Merkmale in polymeren Werkstoffen zu vereinen, werden diese aus unterschiedlich geformten und aus unterschiedlich beschaffenen Grundmaterialien zusammengesetzt. Etablierte Verfahren zur Herstellung dieser Werkstoffe umfassen Zwei- oder Mehrkomponentenspritzgussverfahren. Auf diese Art und Weise ist es möglich, Merkmale wie beispielsweise Witterungsbeständigkeit, Oberflächenglanz und Bruchbeständigkeit oder Torsionsstabilität miteinander zu vereinen. Zudem können die Anteile sehr teurer Werkstoffe reduziert werden.

Fahrzeugscheiben, inklusive Leuchtenabdeckungen, die eine aktive Heizfunktion aufweisen und die im Wesentlichen aus Kunststoff bestehen, sind bekannt.

So ist aus der internationalen Patentanmeldung WO 2014/067745 A1 eine polymere Fahrzeugverglasung aus Kunststoff bekannt, die eine Außenseite, d.h. eine der Umgebung zugewandte Seite, und eine Innenseite, d.h. eine dem Fahrzeuginneren zugewandte Seite, aufweist. An der Außenseite weist die Fahrzeugverglasung eine teiltransparente polymere Materialphase und an ihrer Innenseite eine opake polymere Materialphase auf. Die opake polymere Materialphase wird in wenigstens einem Abschnitt der teiltransparenten polymeren Materialphase im Mehrkomponenten-Spritzguß angespritzt.

Aus der internationalen Patentanmeldung WO 2014/060338 A1 ist eine polymere Fahrzeugscheibe bekannt, die eine innere opake polymere Materialphase und eine äußere teiltransparente, polymere Materialphase aufweist, die flächig miteinander verbunden sind. Die innere opake, polymere Materialphase weist mindestens eine zumindest teilweise durchgehende Ausnehmung auf. In der Ausnehmung ist eine LED-Anordnung, die mindestens eine LED, eine Platine (PCB) und eine elektrische Kontaktierung umfasst, angeordnet. Die LED-Anordnung ist so platziert, dass die LED in Richtung der äußeren transparenten Anordnung platziert ist.

Aus der internationalen Patentanmeldung WO 2013/092253 A1 ist eine beheizbare Leuchtenabdeckung bekannt, die zumindest einen polymeren Scheibengrundkörper sowie eine erste Stromsammelschiene (Busbar), eine zweite Stromsammelschiene und mindestens zwei Leiterbahnen, die an der Innenseite des polymeren Scheibengrundkörpers angeordnet sind, aufweist. Jede Leiterbahn ist mit der ersten Stromsammelschiene und mit der zweiten Stromsammelschiene elektrisch verbunden.

Aus der internationalen Patentanmeldung WO 2013/087290 A1 ist ein polymeres Werkstück bekannt, das zumindest eine obere Hauptfläche und eine untere Hauptfläche, eine Spritzgusswerkzeug-Trennfläche und eine Anflutkantenfläche umfasst. Dabei ist die Anflutkantenfläche im Bereich zwischen der Spritzgusswerkzeug-Trennfläche und der unteren Hauptfläche als planare Fläche mit einem Winkel alpha zur Spritzgusswerkzeug-Trennfläche von 20° bis 70° ausgeformt und/oder weicht um einen Betrag a von 0,0 mm bis 0,5 mm von der planaren Fläche ab. Das polymere Werkstück wird als Scheibe, als Bestandteil einer Scheibe oder als Kunststoffabdeckung von Fortbewegungsmitteln für den Verkehr auf dem Lande, in der Luft oder zu Wasser verwendet, insbesondere als Heck-, Windschutz-, Seiten- und Dachscheibe sowie als Leuchtenabdeckung, Zierleiste und/oder als Fahrzeugdach von Personenkraftwagen, Lastkraftwagen, Bussen, Straßenbahnen, U-Bahnen, Zügen und Motorrädern.

Aus der internationalen Patentanmeldung WO 2008/137946 A1 ist ein polymeres Paneelsystem bekannt, das ein transparentes polymeres Paneel und ein elektrisch leitfähiges Gitter umfasst. Das Paneelsystem umfasst ein Substrat, wobei das elektrisch leitfähige Gitter so angeordnet ist, dass es auf dem Substrat aufliegt. Das Gitter enthält mindestens eine elektrisch leitfähige Halterung. Des Weiteren ist eine elektrische Verbindung, die ein Kunststoffteil und ein elektrisch leitfähiges Teil umfasst, durch Ultraschallschweißen des Kunststoffteils auf dem polymeren Paneel befestigt. Als Ergebnis der Retension der elektrischen Verbindung mit dem Paneel steht der elektrisch leitfähige Teil des Paneels in elektrischem Kontakt mit der elektrischen Verbindung des Gitters. Nachteilig ist hierbei, dass die gesamte Anordnung vergleichsweise komplex und in der Herstellung aufwändig ist.

Aus der internationalen Patentanmeldung WO 2007/076502 A1 ist eine Anordnung zur Enteisung zur Anwendung in einem Kraftfahrzeug bekannt. Die Anordnung umfasst ein transparentes Paneel und ein Enteisungsgitter, das zusammen mit dem transparenten Paneel mithilfe eines Spritzautomaten geformt wird. Das Enteisungsgitter umfasst erste und zweite Stromsammelschienen sowie mehrere elektrisch leitfähige Leitungsbahnen, die sich zwischen den ersten und den zweiten Stromsammelschienen erstrecken.

Aus der internationalen Patentanmeldung WO 2006/091955 A1 ist ein Verfahren zur Herstellung von polymeren Kunststoffscheiben bekannt. Bei dem Verfahren wird zunächst ein transparentes polymeres Paneel hergestellt, das im Weiteren mit einer Schutzschicht bedeckt wird. Anschließend wird elektrisch leitfähige Tinte in der Form eines Heizungsgitters mit mehreren Leiterbahnen zwischen mindestens zwei Stromsammelschienen appliziert. Danach wird die elektrisch leitfähige Tinte gehärtet und dadurch die elektrische Verbindung zu jeder Stromsammelschiene hergestellt. Abschließend wird der Widerstand des Heizungsgitters durch die Anwendung von Stromstößen verringert.

Aus der internationalen Patentanmeldung WO 2006/063064 A1 ist ebenfalls eine Kunststoffscheibe mit einer Enteisungsvorrichtung bekannt, die ein Gitter aus elektrisch leitfähigen Leiterbahnen umfasst, das durch Bedrucken der transparenten Kunststoffscheibe mit einer elektrisch leitfähigen Tinte hergestellt wird. Die elektrisch leitfähige Tinte weist einen Flächenwiderstand von weniger als 8 Milliohm □@ 25,4 µm (Anm.: die Benennung wurde aus der Patentanmeldung übernommen) auf.

Einigen der bekannten Kunststoffscheiben ist gemeinsam, dass die Stromsammelschienen und zum Teil die Leiterbahnen mit elektrisch leitfähigen Tinten hergestellt werden. Diese Tinten können wegen der Hitzeempfindlichkeit der Scheiben aus Kunststoff nicht bei Temperaturen >300 °Celsius, wie dies bei Glasfenstern möglich ist, gehärtet werden, sondern nur bei Temperaturen <300 °Celsius. Dieses hat zur Folge, dass die ausgehärteten Stromsammelschienen und Leiterbahnen auf den Kunststoffscheiben nicht ohne Weiteres die elektrische Leitfähigkeit wie Stromsammelschienen und Leiterbahnen auf Glas erreichen, sondern es müssen zusätzliche Maßnahmen getroffen werden, wie etwa die Verwendung spezieller Tinten und/oder die Behandlung mit energiereichen Strompulsen, um dies zu erzielen.

Des Weiteren werden in der europäischen Patentanmeldung EP 2 794 366 A1 oder der deutschen Patentanmeldung DE 000010147537 Kunststoffscheiben mit aufgelöteten oder aufgeklemmten Metallstreifen beschrieben.

Aus der deutschen Patentanmeldung DE 10 2009 048 397 A1 sind ein Atmosphärendruckplasmaverfahren und eine entsprechende Vorrichtung zur Herstellung von oberflächenmodifizierten Partikeln und von Beschichtungen bekannt. Bei diesem Verfahren wird das Plasma durch eine Entladung zwischen Elektroden in einem Prozessgas erzeugt. Mindestens eine der Elektroden ist eine Sputterelektrode, von der durch die Entladung Partikel abgesputtert werden. Mithilfe dieses Verfahrens können Verbundmaterialien, bei denen oberflächenmodifizierte Partikel in eine Matrix eingebaut werden, hergestellt werden. Außerdem können Beschichtungen mit darin dispergierten Partikeln erzeugt werden, wobei auch bei Mikro- und Nanopartikeln Agglomerationsprobleme weitgehend vermieden werden können.

Aus der deutschen Patentanmeldung DE 10 2008 058 783 A1 ist ein Verfahren zum Aufbringen einer Schicht auf eine Nanooberfläche eines Werkstücks bekannt. Bei diesem Verfahren wird ein atmosphärischer Plasmastrahl durch elektrische Entladung in einem Prozessgas erzeugt, und es werden Precursormaterialien räumlich getrennt vom Prozessgas direkt dem Plasmastrahl zugeführt. Die applizierte Schicht weist eine den Nanoflächen des Werkstücks entsprechende Nanooberfläche auf.

Aus der deutschen Patentanmeldung DE 10 2008 029 681 A1 ist ebenfalls ein Atmosphärendruckplasmaverfahren zum Aufbringen einer selbstreinigenden Schicht, insbesondere einer selbst reinigend und/oder antimikrobiell wirkenden fotokatalytischen Schicht, auf eine Oberfläche bekannt. Bei dem Verfahren wird ebenfalls ein atmosphärischer Plasmastrahl durch elektrische Ladung in einem Prozessgas erzeugt, und es wird ein Precursormaterial getrennt vom Prozessgas als Aerosol direkt in den Plasmastrahl eingebracht.

WO 2013/091964 A1 offenbart eine Scheibe, bei der ein Heizleiter im Bereich der Stromsammelschiene nicht eingebettet ist und ein Verfahren gemäß des Oberbegriffes des Anspruchs 1.

Demzufolge liegt die Aufgabe der vorliegenden Erfindung darin, ein Verfahren zur Abscheidung einer Stromsammelschiene auf Fahrzeug-Kunststoffscheiben mit Heizfunktion zu finden, das die Nachteile des Standes der Technik nicht mehr länger aufweist. Insbesondere soll das Verfahren einfach und vollständig automatisiert sein, keine Handarbeit und nur eine kurze Zykluszeit erfordern, keine Lösungsmitteldämpfe oder andere schädliche Stoffe freisetzen und ohne Probleme in den Fertigungsprozess integrierbar sein.

Ob und wenn ja inwieweit die bekannten Atmosphärendruckplasmaverfahren, die bekannte Atmosphärendruckplasmabeschichtung (Fine-Powder-Coating-Verfahren, FPC) und die hierfür angewandten Vorrichtungen für die Herstellung von Stromsammelschienen für Fahrzeug-Kunststoffscheiben mit Heizfunktion geeignet sind, geht aus den vorstehend genannten Patentanmeldungen nicht hervor.

Die Aufgabe der Erfindung wird erfindungsgemäß durch ein Verfahren gemäß dem unabhängigen Anspruch 1 gelöst. Vorteilhafte Ausführungsformen sind Gegenstand der abhängigen Ansprüche.

Im Hinblick auf den Stand der Technik war es überraschend und für den Fachmann nicht vorhersehbar, dass die Aufgabe der Erfindung mithilfe des erfindungsgemäßen Verfahrens gelöst werden konnte. Insbesondere überraschte, dass das erfindungsgemäße Verfahren zur Abscheidung einer Stromsammelschiene auf Fahrzeug-Kunststoffscheiben mit Heizfunktion, die Nachteile des Standes der Technik nicht mehr länger aufwies. So kann das Verfahren einfach und vollständig automatisiert durchgeführt werden und erfordert keine Handarbeit und nur eine kurze Zykluszeit. Es werden keine Lösungsmitteldämpfe oder andere schädliche Stoffe freigesetzt und das erfindungsgemäße Verfahren kann ohne Probleme in den Fertigungsprozess integriert werden.

Die mithilfe des erfindungsgemäßen Verfahrens hergestellten Fahrzeug-Kunststoffscheiben weisen hervorragende anwendungstechnische Eigenschaften und eine sehr lange Gebrauchsdauer auf.

Die mithilfe des erfindungsgemäßen Verfahrens hergestellte Fahrzeug-Kunststoffscheibe umfasst, vorzugsweise in dieser Reihenfolge übereinander liegend,
- einen ein- oder zweikomponentigen, teiltransparenten, polymeren Scheibengrundkörper,
- einen ein- oder zweischichtigen Hardcoat,
- mindestens eine, insbesondere eine, erste und mindestens eine, insbesondere eine, zweite Stromsammelschiene oder Busbar mit entgegengesetzter elektrischer Ladung, die im Wesentlichen oder exakt parallel zueinander in einem (gewissen) Abstand voneinander, insbesondere nahe und längs zweier einander gegenüberliegenden Kanten des Scheibengrundkörpers, angeordnet sind, wobei die Stromsammelschienen,
- über mindestens zwei, vorzugsweise mindestens drei, bevorzugt mindestens vier und insbesondere mindestens fünf Leiterbahnen als Heizdrähte elektrisch miteinander verbunden sind, so dass bei Anlegen einer Spannung ein Heizstrom von der mindestens einen ersten zu der mindestens einen zweiten Stromsammelschiene fließt, sowie
- auf und/oder in jeder Stromsammelschiene mindestens ein, insbesondere ein, Anschlusselement zum elektrischen Verbinden der mindestens einen ersten und der mindestens einen zweiten Stromsammelschiene mit jeweils einem Pol einer Spannungsquelle.

Die mindestens eine erste Stromsammelschiene und die mindestens eine zweite Stromsammelschiene sollen eine entgegengesetzte elektrische Ladung aufweisen, d.h. sind dazu vorgesehen, mit elektrischen Anschlüssen gegensätzlicher Polarität verbunden zu werden.

In einer bevorzugten Ausführungsform der erfindungsgemäß herzustellenden Fahrzeug-Kunststoffscheibe wird die Anordnung, umfassend mindestens einen Hardcoat, mindestens zwei Heizdrähte und mindestens eine erste und mindestens eine zweite Stromsammelschiene auf der im eingebauten Zustand Innenseite des Scheibengrundkörpers hergestellt. In einer besonders bevorzugten Ausführungsform ist jeder Heizdraht mit der ersten und der zweiten Stromsammelschiene elektrisch verbunden und wird unabhängig von den übrigen Leiterbahnen mit Spannung versorgt, so dass die Beschädigung eines Heizdrahtes nicht zu einem kompletten Ausfall der Beheizung der Fahrzeug-Kunststoffscheibe führt.

Im Rahmen der vorliegenden Erfindung bedeutet »Innenseite« diejenige Seite der Fahrzeug-Kunststoffscheibe, die einem Innenraum, insbesondere eines Fahrzeugs, und/oder einer Lichtquelle, insbesondere eines Fahrzeugs, zugekehrt ist. Im Gegensatz dazu bedeutet im Rahmen der vorliegenden Erfindung »Außenseite« diejenige Seite der Fahrzeug-Kunststoffscheibe, die der Umgebung zugewandt ist.

In einer weiteren bevorzugten Ausführungsform der erfindungsgemäß herzustellenden Fahrzeug-Kunststoffscheibe wird der teiltransparente, polymere Scheibengrundkörper mit einer opaken Beschichtung dergestalt ausgerüstet, dass die Stromsammelschienen zumindest in Richtung der Außenseite der Fahrzeug-Kunststoffscheibe abgedeckt sind.

In noch einer weiteren bevorzugten Ausführungsform werden die Heizdrähte teilweise auf der opaken Beschichtung und teilweise auf dem transparenten, polymeren Scheibengrundkörper dergestalt aufgebracht, dass sie in den betreffenden Oberflächen eingebettet sind.

In noch einer weiteren bevorzugten Ausführungsform wird ein ein- und/oder zweischichtiger Hardcoat auf
- die Außenseite der Fahrzeug-Kunststoffscheiben und/oder auf ihre Innenseite unmittelbar auf die Oberfläche der opaken Beschichtung und des transparenten, polymeren Scheibengrundkörpers und unterhalb der Stromsammelschienen und/oder
- ihre Innenseite auf die Oberfläche des transparenten, polymeren Scheibengrundkörpers und die Oberfläche der Stromsammelschienen
aufgetragen.

Dabei weist der zweischichtige Hardcoat noch einen Basecoat, der von dem Hardcoat bedeckt ist, auf.

Die vorstehend beschriebenen Fahrzeug-Kunststoffscheiben werden mithilfe des erfindungsgemäßen Verfahrens hergestellt.

Im ersten Verfahrensschritt des erfindungsgemäßen Verfahrens wird der transparente, polymere Grundkörper bereitgestellt. Er weist die für die jeweilige Anwendungsform der Kraftfahrzeug-Kunststoffscheibe geeignete, typischerweise gebogene, Form auf. Er muss daher vor dem Verbinden mit den übrigen Komponenten der Fahrzeug-Kunststoffscheibe nicht weiter umgeformt werden. Allerdings sind Bearbeitungsschritte, die nicht mit einer Änderung der Biegung des Scheibengrundkörpers einhergehen, z.B. die Herstellung von Bohrungen, Fräsungen oder Beschneidungen, im Randbereich im Rahmen des erfindungsgemäßen Verfahrens möglich.

Der transparente, polymere Scheibengrundkörper wird erfindungsgemäß bereitgestellt, bevor die Heizdrähte aufgebracht werden. Die Heizdrähte werden daher nicht während der Verformung des Scheibengrundkörpers belastet. Der besondere Vorteil liegt in der Vermeidung von Beschädigungen der Heizdrähte und/oder ihrer elektrischen Kontaktierung. Durch die erste und die zweite Stromsammelschiene wird zudem eine stabile elektrische Kontaktierung jedes einzelnen Heizdrahtes bereitgestellt.

Der transparente, polymere Scheibengrundkörper kann durch alle geeigneten, dem Fachmann bekannten Methoden der Kunststoffverarbeitung, beispielsweise durch Thermoformen, hergestellt werden. In einer bevorzugten Ausführungsform des erfindungsgemäßen Verfahrens wird der transparente, polymere Scheibengrundkörper durch Spritzgießen oder durch das Zweikomponenten-Spritzprägeverfahren mit Wendeplattentechnologie hergestellt. Diese Verfahren ermöglichen die Herstellung einer größeren Anzahl an geeigneten Formen. Zudem kann der transparente, polymere Scheibengrundkörper nahezu abfallfrei hergestellt werden, weil ein nachträgliches Beschneiden des Werkstücks nicht notwendig ist. Ebenso können komplexe Oberflächenstrukturen direkt hergestellt werden.

Der transparente, polymere Scheibengrundkörper enthält bevorzugt zumindest Polyethylen (PE), Polycarbonate (PC), Polypropylen (PP), Polystyrol, Polybutadien, Polynitrile, Polyester, insbesondere Polyethylenterephthalat (PET), Polyurethane (PU), Polymethylmethacrylate (PMMA), Polyacrylate, Polyamide (PA), Acrylnitril-Butadien-Styrol-Copolymerisate (ABS), Styrol-Acrylnitril-Copolymerisate (SAN), Acrylester-Styrol-Acrylnitril-Copolymerisate (ASA), Acrylnitril-Butadien-Styrol-Polycarbonat-Blends (ABS/PC) und/oder ihre Copolymerisate, Cokondensate und/oder ihre Blends.

Besonders bevorzugt enthält der transparente, polymere Scheibengrundkörper Polycarbonat (PC) und/oder Polymethylmethacrylat (PMMA) oder besteht aus diesen Polymeren. Diese erweisen sich im Hinblick auf die Transparenz, die Verarbeitung, die Festigkeit, die Witterungsbeständigkeit und die chemische Beständigkeit als besonders vorteilhaft.

Der teiltransparente, polymere Scheibengrundkörper weist bevorzugt eine Dicke von 2 mm bis 6 mm auf. Das ist besonders vorteilhaft im Hinblick auf die Festigkeit und die Verarbeitung des polymeren Scheibengrundkörpers. Die Größe des teiltransparenten, polymeren Scheibengrundkörpers kann breit variieren und richtet sich nach der erfindungsgemäßen Verwendung.

Der teiltransparente, polymere Scheibengrundkörper ist erfindungsgemäß zumindest bereichsweise transparent. Der polymere Scheibengrundkörper kann farblos, gefärbt oder getönt sein. Der polymere Scheibengrundkörper kann klar oder trüb sein, insbesondere aber klar.

Die Heizdrähte verlaufen bevorzugt geradlinig zwischen der ersten und der zweiten Stromsammelschiene. Die Heizdrähte können aber auch beispielsweise wellenartig, mäanderartig oder in Form eines Zick-Zack-Musters zwischen der ersten und der zweiten Stromsammelschiene verlaufen. Der Abstand zweier benachbarter Heizdrähte ist bevorzugt über die gesamte Länge der Leiterbahnen konstant. Der Abstand zweier benachbarter Heizdrähte kann sich aber auch im Verlauf zwischen der ersten und der zweiten Stromsammelschiene ändern.

Die Heizdrähte können in jeder beliebigen Richtung verlaufen, bevorzugt aber horizontal oder vertikal.

Die Heizdrähte werden bevorzugt mittels Ultraschall-Einbettung auf den teiltransparenten, polymeren Scheibengrundkörper und, sofern vorhanden, auf der opaken Beschichtung aufgebracht. Dabei wird eine Sonotrode bevorzugt mit einem mehrachsigen Roboter über ein an die dreidimensionale Geometrie des teiltransparenten polymeren Scheibengrundkörpers angepasstes Roboterprogramm über die Innenseite des teiltransparenten, polymeren Scheibengrundkörpers geführt. Die Sonotrode überträgt von einem Ultraschall-Generator erzeugte, hochfrequente mechanische Schwingungen (Ultraschall) auf den teiltransparenten, polymeren Scheibengrundkörper und, sofern vorhanden, auf die opake Beschichtung. Dabei wird Wärme erzeugt und eine Oberflächenschicht der Innenseite des teiltransparenten, polymeren Scheibengrundkörpers angeschmolzen. Die Heizdrähte werden in die angeschmolzene Oberflächenschicht eingebracht. Dazu führt die Sonotrode einen Heizdraht an ihrer Spitze, wobei der Heizdraht über eine Drahtrolle nahe der Sonotrode kontinuierlich nachgespeist wird. Ein als Sonotrode geeignetes Werkzeug ist beispielsweise aus US 6,023,837 A bekannt.

Die Eindringtiefe der Heizdrähte in den teiltransparenten polymeren Scheibengrundkörper sowie gegebenenfalls in die opake Beschichtung beträgt bevorzugt von 50 % bis 90 %, besonders bevorzugt von 60 % bis 75 % der Dicke der Heizdrähte. Das unkomplizierte Aufbringen der Heizdrähte mittels Ultraschall-Einbettung ist besonders vorteilhaft im Hinblick auf eine stabile Verbindung zwischen den Heizdrähten und dem teiltransparenten, polymeren Scheibengrundkörper sowie gegebenenfalls der opaken Beschichtung.

Der Abstand zwischen zwei benachbarten Heizdrähten beträgt bevorzugt von 1 mm bis 25 mm, besonders bevorzugt 3 mm bis 15 mm. Das ist besonders vorteilhaft im Hinblick auf die Transparenz der Fahrzeug-Kunststoffscheibe und die Verteilung der über die Heizdrähte eingebrachten Heizleistung. Die Länge der Heizdrähte kann breit variieren und so leicht den Erfordernissen im Einzelfall angepasst werden. Die Heizdrähte weisen beispielsweise Längen von 5 cm bis 50 cm auf.

Die Heizdrähte enthalten zumindest ein Metall, bevorzugt Wolfram, Kupfer, Nickel, Mangan, Aluminium, Silber, Chrom und / oder Eisen, sowie Gemische und/oder Legierungen davon. Die Heizdrähte enthalten besonders bevorzugt Wolfram und/oder Kupfer. Damit wird eine besonders gute Heizwirkung erzielt. Die Dicke der Heizdrähte beträgt bevorzugt von 15 µm bis 200 µm, besonders bevorzugt von 25 µm bis 90 µm. Das ist besonders vorteilhaft im Hinblick auf die Transparenz der Fahrzeug-Kunststoffscheibe, die eingebrachte Heizleistung und die Vermeidung von Kurzschlüssen.

Es hat sich gezeigt, dass besonders gute Ergebnisse mit Heizdrähten erzielt werden, die Wolfram enthalten und eine Dicke von bevorzugt 15 µm bis 100 µm, besonders bevorzugt von 25 µm bis 50 µm aufweisen. Besonders gute Ergebnisse werden ebenfalls mit Heizdrähten erzielt, die Kupfer enthalten und eine Dicke von bevorzugt 25 µm bis 200 µm, besonders bevorzugt 60 µm bis 90 µm aufweisen.

Benachbarte Heizdrähte können auf der von der zweiten Stromsammelschiene abgewandten Seite der ersten Stromsammelschiene oder auf der von der ersten Stromsammelschiene abgewandten Seite der zweiten Stromsammelschiene miteinander verbunden sein. Die Heizdrähte können so in Form eines einzigen Heizdrahtes auf den teiltransparenten, polymeren Scheibengrundkörper sowie gegebenenfalls auf die opake Beschichtung aufgebracht werden, wobei der Heizdraht nach dem Aufbringen zwei oder mehr Abschnitte umfasst, die als Leiterbahnen vorgesehen und die schleifenartig miteinander verbunden sind. Jeder als Leiterbahn vorgesehene Abschnitt des Heizdrahtes wird im Bereich eines Endes mit der ersten Stromsammelschiene und im Bereich des anderen Endes mit der zweiten Stromsammelschiene verbunden. Jeder Abschnitt des Heizdrahtes im Bereich der Stromsammelschienen und zwischen den Stromsammelschienen bildet eine Leiterbahn aus.

Alternativ können benachbarte Heizdrähte auf der von der zweiten Stromsammelschiene abgewandten Seite der ersten Stromsammelschiene und auf der von der ersten Stromsammelschiene abgewandten Seite der zweiten Stromsammelschiene nicht miteinander verbunden sein. Die Leiterbahnen werden so in Form mehrerer Heizdrähte auf den teiltransparenten, polymeren Scheibengrundkörper sowie gegebenenfalls auf die opake Beschichtung aufgebracht, wobei jeder Heizdraht im Bereich eines Endes mit der ersten Stromsammelschiene und im Bereich des anderen Endes mit der zweiten Stromsammelschiene verbunden wird. Jeder Heizdraht umfasst eine Leiterbahn im Bereich der Stromsammelschienen und zwischen den Stromsammelschienen.

Zumindest ein Abschnitt jedes Heizdrahtes ist in den teiltransparenten, polymeren Scheibengrundkörper sowie gegebenenfalls in die opake Beschichtung eingebettet. Die Heizdrähte sind entlang ihrer gesamten Länge in den teiltransparenten polymeren Scheibengrundkörper eingebettet sein. Das ist besonders vorteilhaft im Hinblick auf eine stabile

Verbindung zwischen dem teiltransparenten, polymeren Scheibengrundkörper und den Heizdrähten. Die elektrische Kontaktierung mit der ersten und der zweiten Stromsammelschiene erfolgt dann auf der vom teiltransparenten, polymeren Scheibengrundkörper sowie gegebenenfalls von der opaken Beschichtung abgewandten Seite der Heizdrähte.

In einer Ausgestaltung, welche nicht Teil der Erfindung ist, sind die zur elektrischen Kontaktierung mit den Stromsammelschienen vorgesehenen Bereiche an den Enden der Heizdrähte nicht in den teiltransparenten, polymeren Scheibengrundkörper sowie gegebenenfalls der opaken Beschichtung eingebettet und lassen sich von diesen abheben. Der besondere Vorteil liegt in der Möglichkeit einer einfachen und stabilen elektrischen Kontaktierung mit den Stromsammelschienen. Der besondere Vorteil liegt in einer effektiven und sehr stabilen elektrischen Kontaktierung der Heizdrähte. Zur Beheizung der Fahrzeug-Kunststoffscheibe wird an die erste, im eingebauten Zustand untere oder linke Stromsammelschiene und die zweite, im eingebauten Zustand obere oder rechte Stromsammelschiene ein elektrisches Potential angelegt.

Erfindungsgemäß werden die erste und die zweite Stromsammelschiene mittels des FPC-Verfahrens appliziert. Dazu wird ein Metallpulver in ein Atmosphärendruckplasma eingeleitet, im Plasmastrahl aufgeschmolzen und auf das zu beschichtende Substrat, umfassend die Heizdrähte sowie den Scheibengrundkörper und/oder gegebenenfalls die opake Beschichtung und/oder gegebenenfalls den Hardcoat, geführt, auf denen sich in der Folge eine Metallschicht abscheidet.

Vorzugsweise wird das Metallpulver aus der Gruppe, bestehend aus Pulvern von Titan, Zirkonium, Hafnium, Vanadium, Niob, Tantal, Chrom, Molybän, Wolfram, Mangan, Rhenium, Eisen, Ruthenium, Osmium, Kobalt, Rhodium, Iridium, Nickel, Palladium, Platin, Kupfer, Silber, Gold, Zink und Aluminium und ihren Gemischen und Legierungen aus mindestens zwei dieser Metalle, ausgewählt. Bevorzugt werden Wolfram, Kupfer, Nickel, Mangan, Aluminium, Silber, Chrom und/oder Eisen sowie ihre Gemische und/oder Legierungen verwendet. Besonders bevorzugt wird Kupfer oder Aluminium verwendet.

Das Fine-Powder-Coating(FPC)-Verfahren oder die Atmosphärendruckplasmabeschichtung ist ein übliches und bekanntes Verfahren, für das übliche und bekannte Vorrichtungen verwendet werden. Beispiele geeigneter Verfahren und Vorrichtungen gehen aus den deutschen Patentanmeldungen
- DE 10 2009 048297 A1, Absätze [0017] bis [0070] in Verbindung mit den Figuren 1 bis 3,
- DE 10 2008 058783 A1, Absätze [0001] bis [0044] in Verbindung mit den Figuren 1 bis 2c, und
- DE 10 2008 029 681 A1, Absätze [0010] bis [0045] in Verbindung mit den Figuren 1 bis 4,
hervor.

Die Stromsammelschienen weisen bevorzugt eine Dicke von 10 µm bis 200 µm, besonders bevorzugt von 50 µm bis 100 µm auf. Die Breite einer Stromsammelschiene, entlang derer die Stromsammelschiene mit den Heizdrähten verbunden wird, beträgt bevorzugt von 2 mm bis 100 mm, besonders bevorzugt von 5 mm bis 20 mm. Die Länge der Stromsammelschienen kann breit variieren und so hervorragend den Erfordernissen des Einzelfalls angepasst werden. Die minimale Länge der Stromsammelschienen ergibt sich aus der Anzahl der Heizdrähte und dem Abstand von benachbarten Heizdrähten. Die Länge der Stromsammelschienen beträgt beispielsweise von 5 cm bis 20 cm. Die Stromsammelschienen werden mit einer externen Spannungsversorgung verbunden, so dass eine elektrische Potentialdifferenz zwischen der ersten und der zweiten Stromsammelschiene angelegt werden kann.

Aus ästhetischen Gründen kann es gewünscht sein, dass die elektrische Kontaktierung der Heizdrähte mittels der Stromsammelschienen von außen nicht sichtbar ist. Dazu kann beispielsweise der teiltransparente, polymere Scheibengrundkörper im Bereich der Stromsammelschienen gefärbt oder geschwärzt werden. Der teiltransparente, polymere Scheibengrundkörper kann beispielsweise durch Mehrkomponenten-Spritzgießen hergestellt werden, wobei der teiltransparente polymere Scheibengrundkörper in den Bereichen, auf denen die Stromsammelschienen angeordnet werden sollen, eine opake Beschichtung umfasst, welche die Sicht auf die elektrische Kontaktierung durch den teiltransparenten, polymeren Scheibengrundkörper hindurch verdeckt.

Die opake Beschichtung des teiltransparenten, polymeren Scheibengrundkörpers enthält bevorzugt zumindest Polyethylen (PE), Polycarbonate (PC), Polypropylen (PP), Polystyrol, Polybutadien, Polynitrile, Polyester, Polyurethane, Polymethylmethacrylate, Polyacrylate, Polyester, Polyamide, Polyethylenterephthalat, Acrylnitril-Butadien-Styrol (ABS), Styrol-Acrylnitril (SAN), Acrylester-Styrol-Acrylnitril (ASA), Acrylnitril-Butadien-Styrol - Polycarbonat (ABS/PC) und/oder Copolymerisate und Cokondensate oder Gemische davon, besonders bevorzugt Polycarbonate (PC), Polyethylenterephthalat (PET) und/oder Polymethylmethacrylat (PMMA).

Die opake Beschichtung des teiltransparenten, polymeren Scheibengrundkörpers enthält bevorzugt zumindest ein Farbmittel. Durch das Farbmittel wird die Opazität der Beschichtung erreicht. Das Farbmittel kann anorganische und/oder organische Farbstoffe und/oder Pigmente enthalten. Das Farbmittel kann bunt oder unbunt sein. Geeignete Farbmittel sind dem Fachmann bekannt und können beispielsweise im *Colour Index* der *British Society of Dyers and Colourists* und der *American Association of Textile Chemists and Colorists* nachgeschlagen werden. Bevorzugt wird ein Schwarz-Pigment als Farbmittel verwendet, beispielsweise Pigmentruß (Carbon Black), Anilinschwarz, Beinschwarz, Eisenoxidschwarz, Spinellschwarz und/oder Graphit. Dadurch wird eine schwarze opake Beschichtung erreicht.

Die opake Beschichtung kann weiter anorganische oder organische Füllstoffe, besonders bevorzugt SiO₂, Al₂O₃, TiO₂, Tonmineralien, Silikate, Zeolithe, Glasfasern, Kohlenstofffasern, Glaskugeln, organische Fasern und/oder Gemische davon enthalten. Die Füllstoffe können die Stabilität der opaken Beschichtung weiter erhöhen. Zudem können die Füllstoffe den Anteil an polymeren Materialien verringern und so die Herstellungskosten der Fahrzeug-Kunststoffscheibe vermindern.

Alternativ kann zwischen Stromsammelschiene und teiltransparentem, polymerem Scheibengrundkörper ein gefärbtes oder geschwärztes Element angeordnet werden. Alternativ können Abdecksiebdrucke auf einer Oberfläche des teiltransparenten, polymeren Scheibengrundkörpers aufgebracht werden.

Bei dem erfindungsgemäßen Verfahren wird des Weiteren auf die Außenseite des teiltransparenten, polymeren Scheibengrundkörpers ein ein- oder zweischichtiger Hardcoat als Schutzbeschichtung aufgebracht, um die erfindungsgemäß herzustellende Fahrzeug-Kunststoffscheibe vor Umwelteinflüssen zu schützen. Bevorzugt werden thermisch härtende oder UV-härtende Lacksysteme auf Basis von Polysiloxanen, Polyacrylaten, Polymethacrylaten und/oder Polyurethanen verwendet. Der Hardcoat hat bevorzugt eine Schichtdicke von 1 µm bis 50 µm, besonders bevorzugt von 2 µm bis 25 µm. Der besondere Vorteil liegt in der erhöhten Kratzbeständigkeit und Witterungsbeständigkeit des teiltransparenten, polymeren Scheibengrundkörpers durch die Schutzbeschichtung.

Im Rahmen der vorliegenden Erfindung bedeutet »zweischichtiger Hardcoat« eine Kombination von mindestens einem, insbesondere einem, Hardcoat mit mindestens einem, insbesondere einem, vom Hardcoat bedeckten, nachstehend näher beschriebenen Basecoat.

Zusätzlich kann der ein- oder zweischichtige Hardcoat auch auf die Innenseite der erfindungsgemäß herzustellenden Fahrzeug-Kunststoffscheibe appliziert werden. Hierbei kann er unmittelbar auf die Oberfläche des teiltransparenten, polymeren Scheibengrundkörpers und der opaken Beschichtung aufgebracht werden, so dass die Heizdrähte auch in den Hardcoat eingebettet werden und die Stromsammelschienen den Hardcoat bedecken.

Der zusätzliche ein- oder zweischichtige Hardcoat kann aber auch dergestalt appliziert werden, dass er die Stromsammelschienen bedeckt.

Der Hardcoat kann neben farbgebenden Verbindungen und Pigmenten auch UV-Blocker, Konservierungsstoffe sowie Komponenten zur Erhöhung der Kratzfestigkeit, beispielsweise Nanopartikel, enthalten.

Der Hardcoat kann beispielsweise durch ein Tauch-, Flut-, oder Sprühverfahren auf die Außenseite und/oder die Innenseite des teiltransparenten, polymeren Scheibengrundkörpers aufgebracht werden. Der Hardcoat wird nach dem Aufbringen bevorzugt über Temperatur und/oder UV-Licht-Eintrag ausgehärtet. Bei Herstellung des polymeren Scheibengrundkörpers durch Spritzgießen kann der Hardcoat auch durch ein *In Mould* Coating-Verfahren auf die Außenseite des polymeren Scheibengrundkörpers aufgebracht werden.

Als Schutzbeschichtung oder Hardcoat geeignete Produkte sind beispielsweise AS4000, AS4700, PHC587 oder UVHC3000, die von der Firma Momentive Performance Materials bereitgestellt werden.

Der Hardcoat kann auch mehrere Schichten umfassen, bevorzugt einen Basecoat, der auch als haftvermittelnde Schicht oder Primer auf dem teiltransparenten, polymeren Scheibengrundkörper fungiert. Der Basecoat kann beispielsweise Acrylate enthalten und eine Schichtdicke von 0,4 µm bis 5 µm aufweisen. Der Hardcoat kann z.B. Polysiloxane enthalten und weist typischerweise eine Schichtdicke von 3 µm bis 15 µm auf. Außerdem kann der Hardcoat zusätzlich mit einer Plasma-CVD-Schicht, wie z.B. Exatec® 900, bedeckt sein.

Die Schutzbeschichtung, d.h. der Hardcoat sowie gegebenenfalls der Basecoat kann oder können vor oder nach dem Anbringen der Heizdrähte und Stromsammelschienen aufgebracht werden. Die Schutzbeschichtung kann vor oder nach dem Verbinden der Heizdrähte mit den Stromsammelschienen aufgebracht werden.

In einer bevorzugten Ausführungsform können die Oberflächen, auf die die Stromsammelschienen durch das FPC-Verfahren appliziert werden, vor der Applikation noch aktiviert werden, um eine bessere Haftung der Metallschicht zu gewährleisten. Hierzu können chemische Aktivatoren oder Haftvermittler auf Silanbasis verwendet werden, oder die Oberflächen können mittels Plasmaaktivierung aktiviert werden. Diese Plasmaaktivierung kann dem Abscheideprozess unmittelbar vorgelagert sein und durch eine zusätzliche Plasmadüse am Roboterarm der Vorrichtung zur Atmosphärendruckplasmabeschichtung realisiert werden.

Die beheizbaren Fahrzeug-Kunststoffscheiben werden bevorzugt als Scheiben für Fortbewegungsmittel zu Lande, in der Luft und/oder auf dem Wasser, insbesondere für Personenkraftwagen, Lastkraftwagen, Busse, Straßenbahnen, U-Bahnen, Züge, Motorräder, Schiffe und Flugzeuge sowie als dekorative Elemente und/oder als architektonische Elemente verwendet.

Außerdem können die beheizbaren Fahrzeug-Kunststoffscheiben mit Vorteil als Abdeckung für Leuchten von Fortbewegungsmitteln für den Verkehr auf dem Lande, in der Luft oder zu Wasser verwendet werden, insbesondere für Frontscheinwerfer, Rück-, Seitenmarkierungs- und/oder Umrissleuchten von Personenkraftwagen, Lastkraftwagen, Bussen, Straßenbahnen, U-Bahnen, Zügen, Motorrädern, Schiffen und Flugzeugen.

Die Erfindung wird anhand von Zeichnungen und Ausführungsbeispielen näher erläutert. Die Zeichnungen sind schematische Darstellungen und nicht maßstabsgetreu. Die Zeichnungen schränken die Erfindung in keiner Weise ein. Es zeigen:
- Figur 1: einen Querschnitt durch einen Ausschnitt aus einer ersten Ausführungsform einer erfindungsgemäß hergestellten Fahrzeug-Kunststoffscheibe FKS,
- Figur 2: einen Querschnitt durch einen Ausschnitt aus einer zweiten Ausführungsform einer erfindungsgemäß hergestellten Fahrzeug-Kunststoffscheibe FKS,
- Figur 3: einen Querschnitt durch einen Ausschnitt aus einer dritten Ausführungsform einer erfindungsgemäß hergestellten Fahrzeug-Kunststoffscheibe FKS,
- Figur 4: einen Querschnitt durch einen Ausschnitt aus einer vierten Ausführungsform einer erfindungsgemäß hergestellten Fahrzeug-Kunststoffscheibe FKS,
- Figur 5: einen Querschnitt durch einen Ausschnitt aus einer fünften Ausführungsform einer erfindungsgemäß hergestellten Fahrzeug-Kunststoffscheibe FKS,
- Figur 6: eine Draufsicht auf einen Ausschnitt aus einer ersten Ausführungsform einer erfindungsgemäß hergestellten Fahrzeug-Kunststoffscheibe FKS,
- Figur 7: ein Fließschema einer Ausführungsform des erfindungsgemäßen Verfahrens und
- Figur 8: ein Fließschema einer weiteren Ausführungsform des erfindungsgemäßen Verfahrens.

### Ausführliche Beschreibung der Figuren

Figur 7 zeigt das Fließschema einer bevorzugten Ausführungsform des erfindungsgemäßen Verfahrens. Der Verfahrensschritt A umfasst die Bereitstellung zweier teiltransparenter, polymerer Scheibengrundkörper 1 aus Polycarbonat PC zur Herstellung von Fahrzeug-Kunststoffscheiben FKS, wie sie für Heckscheiben von PKW verwendet werden. Die Scheibengrundkörper 1 weist die Abmessungen 1m x 0,5 m x 0,004 m auf.

Im nachfolgenden Verfahrensschritt F wird jeder Scheibengrundkörper 1 im Kantenbereich mithilfe des Siebdrucks mit einer 0,05 m breiten, 10 µm starken, umlaufenden opaken, Rußpigment enthaltenden Beschichtung 2 auf der Basis von Polyurethan PU versehen.

Anschließend wird die Außenseite II des einen Scheibengrundkörpers 1 im Verfahrensschritt B, durch Flutbeschichten mit einem handelsüblichen einschichtigen Hardcoat 6 (PHC587C der Firma Momentive Performance Materials) beschichtet.

In einer Variante des Verfahrenschritts B wird zunächst ein üblicher und bekannter Basecoat 5 (SHP470 der Firma Momentive Performance Materials) mit einer Stärke von durchschnittlich 3 µm auf die Außenseite II des anderen Scheibengrundkörpers 1 durch Flutbeschichten appliziert. Nach der Aushärtung des Basecoat 5 wird der Hardcoat 6 (AS4700 der Firma Momentive Performance Materials) aufgetragen und ebenfalls getrocknet.

Danach wird im Verfahrensschritt C auf die Innenseite I ein Wolframdraht einer Länge von 1710 mm und einer Dicke von 60 µm in der Form von 38 Schlaufen, deren Abstand voneinander im Bereich der sich parallel zueinander erstreckenden, geradlinig verlaufenden Drahtabschnitte etwa 25 mm beträgt (vgl. die Konfiguration der Figur 6), mithilfe der Ultraschall-Einbettung aufgetragen. Die Eindringtiefe des Heizdrahtes liegt bei 65 % seiner Dicke.

Anschließend wird im Verfahrensschritt D in einem Abstand von 50 mm von den beiden parallel zueinander liegenden Längskanten jeweils eine Stromsammelschiene 4 einer Länge von 980 mm, entlang derer die Stromsammelschienen 4 mit den Heizdrähten 3 verbunden wird, mithilfe des FPC-Verfahrens in einer Breite von 15 mm und einer Dicke von 75 µm appliziert. Es zeigt sich, dass der elektrische Kontakt zwischen den Stromsammelschienen 4 und dem Heizdraht 3 hervorragend und praktisch verlustfrei ist.

Abschließend wird im Verfahrensschritt E auf den Stromsammelschienen 4 jeweils ein Anschlusselement 7 zur Kontaktierung jeweils eines Pols einer Stromquelle aufgebracht.

Die Figur 8 zeigt das Fließschema einer weiteren bevorzugten Ausführungsform des erfindungsgemäßen Verfahrens, die sich von der ersten Ausführungsform dadurch unterscheidet, dass die Beschichtung B mit einem einschichtigen Hardcoat 6 oder einem zweischichtigen Hardcoat 6 mit Basecoat 5 sowohl auf die Innenseite I und die Außenseite II durch Flutbeschichten nach den Verfahrensschritten A, F, C, D, E appliziert wird, wobei dafür Sorge zu tragen ist, dass die Anschlusselemente 7 frei bleibben, so dass sie mit den Polen einer Spannungsquelle elektrisch verbunden werden können.

Die Figuren 1 bis 5 zeigen Querschnitte aus Ausschnitten der erfindungsgemäß herstellbaren Fahrzeug-Kunststoffscheiben FKS. Die jeweilige Ausführungsform des erfindungsgemäßen Verfahrens ergibt sich in einfacher Weise aus dem jeweiligen gewünschten Aufbau der Fahrzeug-Kunststoffscheiben FKS. In der Draufsicht zeigen die Ausschnitte der Figuren 1 bis 5 die Konfiguration der Figur 6.

So zeigt Figur 1, von der Innenseite I zur Außenseite II hin gesehen, eine Strom-sammelschiene 4, die die Kontaktstellen mit dem schleifenförmigen Heizdraht 3 bedeckt. Der Heizdraht 3 ist in die opake Beschichtung 2 eingebettet. Die opake Beschichtung 2 liegt dem teiltransparenten, polymeren Scheibengrundkörper 1 auf. Die Außenseite II ist mit einem Hardcoat 6 bedeckt.

Die Figur 2 zeigt, von der Innenseite I zur Außenseite II hin gesehen, eine Strom-sammelschiene 4, die die Kontaktstellen mit dem schleifenförmigen Heizdraht 3 bedeckt. Der Heizdraht 3 selbst ist in den Hardcoat 6 und die darunterliegende opake Beschichtung 2 eingebettet. Die opake Beschichtung 2 wiederum liegt dem teiltransparenten, polymeren Scheibengrundkörper 1 auf. Die Außenseite II ist ebenfalls mit einem Hardcoat 6 bedeckt.

Die Figur 3 zeigt, von der Innenseite I zur Außenseite II hin gesehen, eine Strom-sammelschiene 4, die die Kontaktstellen mit dem schleifenförmigen Heizdraht 3 bedeckt. Der Heizdraht 3 selbst ist in den Hardcoat 6 und in einen darunterliegenden Basecoat 5, der der opaken Beschichtung 2 aufliegt, eingebettet. Die opake Beschichtung 2 wiederum liegt dem teiltransparenten, polymeren Scheibengrundkörper 1 auf. Die Außenseite II ist ebenfalls mit einem Basecoat 5 und einem Hardcoat 6 bedeckt.

Die Figur 4 zeigt, von der Innenseite I zur Außenseite II hin gesehen, einen Hardcoat 6 auf einer Stromsammelschiene 4, die die Kontaktstellen mit dem schleifenförmigen Heizdraht 3 bedeckt. Der Heizdraht 3 selbst ist in die opake Beschichtung 2 eingebettet. Die opake Beschichtung 2 wiederum liegt dem teiltransparenten, polymeren Scheibengrundkörper 1 auf. Die Außenseite II ist ebenfalls mit einem Hardcoat 6 bedeckt.

Die Figur 5 zeigt, von der Innenseite I zur Außenseite II hin gesehen, einen Hardcoat 6 auf einem Basecoat 5, die die Stromsammelschiene 4 bedeckt. Die Stromsammelschiene 4 wiederum bedeckt die Kontaktstellen mit dem schleifenförmigen Heizdraht 3. Der Heizdraht 3 selbst ist in die opake Beschichtung 2 eingebettet. Die opake Beschichtung 2 wiederum liegt dem teiltransparenten, polymeren Scheibengrundkörper 1 auf. Die Außenseite II ist ebenfalls mit einem Basecoat 5 und einem Hardcoat 6 bedeckt.

### Bezugszeichenliste:

- 1: teiltransparenter, polymerer Scheibengrundkörper
- 2: opake Beschichtung
- 3: Heizdrähte
- 4: Stromsammelschiene
- 5: Basecoat
- 6: Hardcoat
- 7: Anschlusselement
- I: Innenseite
- II: Außenseite
- FKS: Fahrzeug-Kunststoffscheibe

## Patentansprüche

1. Verfahren zur Herstellung einer Fahrzeug-Kunststoffscheibe (FKS) mit Heizfunktion, die zumindest
- einen ein- oder zweikomponentigen, teiltransparenten polymeren Scheiben-grundkörper (1),
- mindestens einen einschichtigen Hardcoat (6) oder zweischichtigen Hardcoat (6) mit Basecoat (5),
- mindestens eine erste und mindestens eine zweite Stromsammelschiene (4) (Busbar) mit entgegengesetzter elektrischer Ladung, die im Wesentlichen oder exakt parallel zueinander in einem gewissen Abstand voneinander angeordnet sind und
- mithilfe mindestens zweier Leiterbahnen als Heizdrähte (3) elektrisch miteinander verbunden sind, so dass bei Anlegen einer Spannung ein Heizstrom von der mindestens einen ersten zu der mindestens einen zweiten Stromsammelschiene (4) fließt, sowie
- auf und/oder in jeder Stromsammelschiene (4) mindestens ein Anschlusselement (7) zum elektrischen Verbinden der mindestens einen ersten und der mindestens einen zweiten Stromsammelschiene (4) mit jeweils einem Pol einer Spannungsquelle
umfasst, mithilfe der folgenden Verfahrensschritte in der Reihenfolge:
(A) Bereitstellen eines ein- oder zweikomponentigen, teiltransparenten, polymeren Scheibengrundkörpers (1),
(B) Beschichten des Scheibengrundkörpers (1) mit mindestens einem einschichtigen Hardcoat (6) oder mindestens einen zweischichtigen Hardcoat (6) mit Basecoat (5),
(C) Einbettung der Heizdrähte (3) dergestalt, dass sie in direktem elektrischem Kontakt mit den Stromsammelschienen (4) stehen können,
(D) Abscheiden der Stromsammelschienen (4) in direktem elektrischem Kontakt mit den Heizdrähten (3) sowie
(E) Anbringen mindestens eines Anschlusselements (7) auf und/oder in der mindestens einen ersten und der mindestens einen zweiten Stromsammelschiene (4)
oder alternativ in der Reihenfolge (A), (C), (D), (E) und (B), wobei die Anschlusselemente (7) frei bleiben,
**dadurch gekennzeichnet, dass** die Heizdrähte über ihre gesamte Länge eingebettet sind, dass die Heizdrähte zumindest im Bereich mindestens einer ersten und mindestens einer zweiten Stromsammelschiene (4) teilweise frei liegen, so dass sie in direktem elektrischem Kontakt mit den Stromsammelschienen (4) stehen, und dass der Verfahrensschritt (D) mithilfe des Fine-Powder-Coating(FPC)-Plasmaverfahrens bei Atmosphärendruck durchgeführt wird.

2. Verfahren nach Anspruch 1, **dadurch gekennzeichnet, dass**
(F) der teiltransparente, polymere Scheibengrundkörper (1) zumindest im Bereich der Stromsammelschienen (4) mit einer opaken Beschichtung (2) dergestalt ausgerüstet wird, dass die Stromsammelschienen (4) zumindest in Richtung der Außenseite der Fahrzeug-Kunststoffscheibe (FKS) optisch abgedeckt sind.

3. Verfahren nach Anspruch 2, **dadurch gekennzeichnet, dass** der Verfahrensschritt (F) nach dem Verfahrensschritt (A) und vor dem Verfahrensschritt (B) oder alternativ vor dem Verfahrensschritt (C) durchgeführt wird.

4. Verfahren nach einem der Ansprüche 1 bis 3, **dadurch gekennzeichnet, dass** die Einbettung (C) der Heizdrähte (3) vor dem Verfahrensschritt (D) durchgeführt wird.

5. Verfahren nach einem der Ansprüche 1 bis 4, **dadurch gekennzeichnet, dass** die Einbettung der Heizdrähte (3) mithilfe der Ultraschall-Einbettung erfolgt.

6. Verfahren nach einem der Ansprüche 1 bis 5, **dadurch gekennzeichnet, dass** die Beschichtung (B) mithilfe der Flutbeschichtung durchgeführt wird.

7. Verfahren nach einem der Ansprüche 1 bis 6, **dadurch gekennzeichnet, dass** die Polymeroberfläche und/oder die Beschichtungsoberfläche, auf die die Stromsammelschienen (4) appliziert wird oder werden, vor dem Abscheiden (D) in einem Verfahrensschritt (G) aktiviert werden.

8. Verfahren nach Anspruch 7, **dadurch gekennzeichnet, dass** die Aktivierung (G) mit chemischen Aktivatoren und/oder Haftvermittlern auf der Basis von Silanen erfolgt.

9. Verfahren nach Anspruch 8, **dadurch gekennzeichnet, dass** die Aktivierung (G) mittels Plasmaaktivierung erfolgt.

10. Verfahren nach einem der Ansprüche 1 bis 9, **dadurch gekennzeichnet, dass** bei dem Abscheiden (D) mittels des FPC-Verfahrens ein Metallpulver in ein Atmosphärendruckplasma eingeleitet, im Plasmastrahl aufgeschmolzen und auf das zu beschichtende Substrat, umfassend die Heizdrähte (3) und die opake Beschichtung (2) sowie den Scheibengrundkörper (1) und/oder den Hardcoat (6) geführt wird, auf dem sich in der Folge eine Metallschicht abscheidet.

11. Verfahren nach Anspruch 10, **dadurch gekennzeichnet, dass** das Metallpulver aus der Gruppe, bestehend aus Pulvern von Titan, Zirkonium, Hafnium, Vanadium, Niob, Tantal, Chrom, Molybän, Wolfram, Mangan, Rhenium, Eisen, Ruthenium, Osmium, Kobalt, Rhodium, Iridium, Nickel, Palladium, Platin, Kupfer, Silber, Gold, Zink und Aluminium und ihren Gemischen und Legierungen aus mindestens zwei dieser Metalle, ausgewählt wird.

## Claims

1. Method for producing a vehicle plastic pane (FKS) with a heating function, which comprises at least
- a one- or two-component, semi-transparent polymeric pane base body (1),
- at least a single-layer hardcoat (6) or double-layer hardcoat (6) with a basecoat (5),
- at least a first and at least a second busbar (4) having opposing electrical charge, which are arranged substantially or exactly parallel to one another at a certain distance from one another, and
- are electrically connected to one another using at least two conducting paths as heating wires (3), such that upon application of a voltage, a heating current flows from the at least one first busbar (4) to the at least one second busbar (4), as well as
- on and/or in each busbar (4), at least one connection element (7) for the electrical connection of the at least one first and the at least one second busbar (4) to, in each case, a pole of a voltage source,
using the following process steps in the order:
(A) Providing a one- or two-component, semi-transparent, polymeric pane base body (1),
(B) Coating the pane base body (1) with at least one single-layer hardcoat (6) or at least one double-layer hardcoat (6) with a basecoat (5),
(C) Embedding the heating wires (3) in such a way that they can be in direct electrical contact with the busbars (4),
(D) Depositing the busbars (4) in direct electrical contact with the heating wires (3), as well as
(E) Mounting at least one connection element (7) on and/or in the at least one first and the at least one second busbar (4)
or, alternatively, in the order (A), (C), (D), (E) and (B), wherein the connection elements (7) remain exposed,
**characterized in that** the heating wires are embedded along their entire length, that the heating wires (3) are partially exposed, at least in the region of the at least one first and the at least one second busbar (4), such that they are in direct electrical contact with the busbars (4), and that
the process step (D) is performed using the fine powder coating (FPC) plasma process at atmospheric pressure.

2. Method according to claim 1, **characterized in that**
(F) the semi-transparent, polymeric pane base body (1) is equipped, at least in the region of the busbars (4), with an opaque coating (2) in such a way that the busbars (4) are optically covered at least in the direction of the outer surface of the vehicle plastic pane (FKS).

3. Method according to claim 2, **characterized in that** the process step (F) is performed after the process step (A) and before the process step (B) or, alternatively, before the process step (C).

4. Method according to one of claims 1 through 3, **characterized in that** the embedding (C) of the heating wires (3) is performed before the process step (D).

5. Method according to one of claims 1 through 4, **characterized in that** the embedding of the heating wires (3) is done using ultrasonic embedding.

6. Method according to one of claims 1 through 5, **characterized in that** the coating (B) is performed using flow coating.

7. Method according to one of claims 1 through 6, **characterized in that** the polymeric surface and/or the coating surface, on which the busbar(s) (4) is or are applied, are activated before the deposition (D) in a process step (G).

8. Method according to claim 7, **characterized in that** the activation (G) is done with chemical activators and/or silane-based adhesion promoters.

9. Method according to claim 8, **characterized in that** the activation (G) is done by means of plasma activation.

10. Method according to one of claims 1 through 9, **characterized in that** during the deposition (D) by means of the FPC method, a metal powder is introduced into an atmospheric pressure plasma, melted in the plasma jet, and guided onto the substrate to be coated, comprising the heating wires (3) and the opaque coating (2) as well as the pane base body (1) and/or the hardcoat (6), onto which a metal layer is deposited as a result.

11. Method according to claim 10, **characterized in that** the metal powder is selected from the group consisting of powders of titanium, zirconium, hafnium, vanadium, niobium, tantalum, chromium, molybdenum, tungsten, manganese, rhenium, iron, ruthenium, osmium, cobalt, rhodium, iridium, nickel, palladium, platinum, copper, silver, gold, zinc, and aluminum and their mixtures and alloys of at least two of these metals.

## Revendications

1. Procédé de fabrication d'une vitre en plastique pour véhicule (FKS) avec une fonction de chauffage, qui comprend au moins
- un corps de base de vitre en polymère semi-transparent à un ou deux composants (1),
- au moins une couche dure monocouche (6) ou double couche (6) avec une couche de base (5),
- au moins une première et au moins une deuxième barre omnibus (4) ayant une charge électrique opposée, qui sont disposées sensiblement ou exactement parallèlement l'une à l'autre à une certaine distance l'une de l'autre, et
- sont reliées électriquement entre elles par au moins deux voies conductrices en tant que fils chauffants (3), de sorte que, lors de l'application d'une tension, un courant de chauffage circule de la au moins une première barre conductrice (4) vers la au moins une deuxième barre conductrice (4), ainsi que
- sur et/ou dans chaque barre collectrice (4), au moins un élément de raccordement (7) pour le raccordement électrique de la au moins une première et de la au moins une deuxième barre collectrice (4) à un pôle respectif d'une source de tension, en utilisant les étapes de procédé suivantes dans l'ordre :
(A) Mise à disposition d'un corps de base de vitre (1) en polymère semi-transparent à un ou deux composants,
(B) Revêter du corps de base de la vitre (1) avec au moins une couche dure simple (6) ou au moins une couche dure double (6) avec une couche de base (5),
(C) Incorporer les fils chauffants (3) de manière à ce qu'ils puissent être en contact électrique direct avec les barres omnibus (4),
(D) Déposer les barres omnibus (4) en contact électrique direct avec les fils chauffants (3), ainsi que
(E) Monter d'au moins un élément de connexion (7) sur et/ou dans la au moins une première et la au moins une deuxième barre collectrice (4)
ou, alternativement, dans l'ordre (A), (C), (D), (E) et (B), où les éléments de connexion (7) restent exposés,
**caractérisé en ce que** les fils chauffants sont noyés sur toute leur longueur, **en ce que** les fils chauffants (3) sont partiellement exposés, au moins dans la région de la au moins une première et de la au moins une deuxième barre de bus (4), de sorte qu'ils sont en contact électrique direct avec les barres de bus (4), et **en ce que**
l'étape de procédé (D) est réalisée en utilisant le procédé de plasma de revêtement de poudre fine (FPC) à la pression atmosphérique.

2. Procédé selon la revendication 1, **caractérisé en ce que**
(F) le corps de base de la vitre polymère semi-transparente (1) est équipé, au moins dans la zone des barres omnibus (4), d'un revêtement opaque (2) de telle sorte que les barres omnibus (4) sont recouvertes optiquement au moins en direction de la surface extérieure de la vitre plastique du véhicule (FKS).

3. Procédé selon la revendication 2, **caractérisé en ce que** l'étape de traitement (F) est réalisée après l'étape de traitement (A) et avant l'étape de traitement (B) ou, en variante, avant l'étape de traitement (C).

4. Procédé selon l'une des revendications 1 à 3, **caractérisé en ce que** l'incorporation (C) des fils chauffants (3) est réalisé avant l'étape de procédé (D).

5. Procédé selon l'une des revendications 1 à 4, **caractérisé en ce que** l'incorporation des fils chauffants (3) est réalisé par ultrasons.

6. Procédé selon l'une des revendications 1 à 5, **caractérisé en ce que** le revêtement (B) est réalisé en utilisant un revêtement par écoulement.

7. Procédé selon l'une des revendications 1 à 6, **caractérisé en ce que** la surface polymérique et/ou la surface de revêtement, sur laquelle la ou les barres collectrices (4) sont appliquées, sont activées avant le dépôt (D) dans une étape de procédé (G).

8. Procédé selon la revendication 7, **caractérisé en ce que** l'activation (G) est réalisée avec des activateurs chimiques et/ou des promoteurs d'adhésion à base de silane.

9. Procédé selon la revendication 8, **caractérisé en ce que** l'activation (G) est réalisée au moyen d'une activation par plasma.

10. Procédé selon l'une des revendications 1 à 9, **caractérisé en ce que** pendant le dépôt (D) au moyen du procédé FPC, une poudre métallique est introduite dans un plasma à pression atmosphérique, fondue dans le jet de plasma et guidée sur le substrat à revêtir, comprenant les fils chauffants (3) et le revêtement opaque (2) ainsi que le corps de base de la vitre (1) et/ou la couche dure (6), sur lequel une couche métallique est déposée en conséquence.

11. Procédé selon la revendication 10, **caractérisé en ce que** la poudre métallique est choisie dans le groupe constitué par les poudres de titane, zirconium, hafnium, vanadium, niobium, tantale, chrome, molybdène, tungstène, manganèse, rhénium, fer, ruthénium, osmium, cobalt, rhodium, iridium, nickel, palladium, platine, cuivre, argent, or, zinc et aluminium et leurs mélanges et alliages d'au moins deux de ces métaux.
